# EUROPÄISCHE PATENTSCHRIFT

(11) **EP 0 316 921 B1**
(45) Veröffentlichungstag und Bekanntmachung des Hinweises auf die Patenterteilung: **12.05.1993**
(21) Anmeldenummer: 88119149.8
(22) Anmeldetag: 17.11.1988
(51) Int. Cl.: C21C 7/00, C22C 33/00, C22C 38/60

(54) **Bleihaltiges Zusatzmittel für Stahlschmelzen**
Lead-containing additives for steel melts
Additif contenant du plomb pour des bains d'acier

(30) Priorität: 19.11.1987 DE 3739154
(43) Veröffentlichungstag der Anmeldung: 24.05.1989
(73) Patentinhaber: SKW Trostberg Aktiengesellschaft, 83308 Trostberg (DE)
(72) Erfinder: Neuer, Bernd, Dr., D-8095 Schnaitsee (DE)
(74) Vertreter: Huber, Bernhard, Dipl.-Chem.

(56) Entgegenhaltungen:
- DE-C- 829 802
- FR-A- 2 068 264
- FR-A- 2 085 306
- PATENT ABSTRACTS OF JAPAN, Band 9, Nr. 1 (C-259)[1724], 5. Januar 1985; & JP-A-59 157 215 (SHIN NIPPON SEITETSU K.K.) 06-09-1984
- Cahiers d'Informations Techniques de la Revue de Métallurgie, 81 (1984), no. 8/9, Paris, France, "Utilisation du fil fourré dans la métallurgie en poche", S. 641-649

## Beschreibung

Die vorliegende Erfindung betrifft bleihaltige Zusatzmittel zur Behandlung von Stahlschmelzen in Form von gefüllten Drähten bestehend aus einem metallischen Mantel und feinteiligem Füllmaterial.

Blei wird bekanntermaßen als Zusatzmittel zur Stahlbehandlung eingesetzt, um die Zerspannungseigenschaften zu verbessern, wobei üblicherweise Gehalte von 0,05 bis 0,5 % Blei im Stahl eingestellt werden. Der Bleizusatz verlängert die Standzeit der Werkzeuge, optimiert die Spanausbildung, weil die Späne kürzer brechen und verbessert die Oberflächenbeschaffenheit des Werkstückes.

Weil sich Blei im Eisen praktisch nicht löst, ergeben sich in der Praxis erhebliche Probleme, das Blei gleichmäßig in der Stahlschmelze zu verteilen. Das Blei muß zu diesem Zweck suspensionsartig in Form von kleinen Tröpfchen gleichmäßig in der Stahlschmelze verteilt sein, wobei diese Feinverteilung auch bis zur Erstarrung erhalten bleiben muß. Zu große Bleitröpfchen scheiden sich aufgrund ihres hohen spezifischen Gewichts ab und führen so zu einer unzureichenden Bleiverteilung.

In der Praxis war es bisher üblich, die Zugabe des Bleis beim Blockguß mit Hilfe von Gießtrichtern vorzunehmen. Die Turbulenz in der Gießkanälen sorgt hierbei für eine gleichmäßige Bleiverteilung. Nachteilig ist hierbei die starke Belastung der Gießmannschaft durch die Bleidämpfe während der gesamten Gießzeit.

Es ist deshalb auch schon versucht worden, der Stahlschmelze das Blei in Form von Granalien während des Abstichs zuzusetzen.

Das Blei wird aber hierbei unter starken Abbrandverlusten eingebracht, was nicht nur eine entsprechende Umweltbelastung, sondern auch eine ungenügende Verteilung des Bleis in der Stahlschmelze verursacht. Injektionstechniken wie die Fülldrahttechnik können zwar die Abbrandverluste vermindern, doch haben erste Versuche mit bleigefüllten Hohldrähten, wie zum Beispiel aus Revue de Métallurgie-CIT, 81(1984) S.641-649 bekannt, gezeigt, daß beim Einspulen dieser Drähte in die Stahlschmelze eine unzureichende Bleiverteilung im Stahl zu verzeichnen war. Regelmässig wurden relativ hohe Bleikonzentrationen bei Gießbeginn und zu niedrige Bleigehalte am Gießende bei den Chargen analysiert.

Der vorliegenden Erfindung lag daher die Aufgabe zugrunde, ein bleihaltiges Zusatzmittel für Stahlschmelzen zu entwickeln, welches die genannten Nachteile des Standes der Technik nicht aufweist, sondern eine gleichmäßige Verteilung und ein gutes Ausbringen des Bleis im Stahl sowie gleichzeitig eine sichere Handhabung ermöglicht und umweltschädliche Emissionen weitgehend vermeidet.

Diese Aufgabe wurde erfindungsgemäß dadurch gelöst, daß das feinteilige Füllmaterial aus
a) metallischem Blei und/oder Bleilegierungen sowie
b) einem bei der Temperatur der Stahlschmelze CO₂-abspaltendes kalkhaltigen Material besteht.

Es hat sich nämlich überraschenderweise gezeigt, daß mit Hilfe dieses Zusatzmittels ein sicheres und gezieltes sowie gleichmäßiges Einbringen des Bleis in den Stahl möglich ist.

Das Zusatzmittel entsprechend der vorliegenden Erfindung liegt in Form eines gefüllten Drahtes vor, bestehend aus einem metallischen Mantel und einem feinteiligen Füllmaterial, welches von dem Mantel umhüllt wird. Das Mantelmaterial sollte so ausgewählt werden, daß es sich in der Stahlschmelze relativ schnell unter Freigabe des Behandlungsmittels auflöst, ohne daß dieses Mantelmaterial bzw. dessen Rückstände unerwünschte Bestandteile in die Stahlschmelze einbringen. Am besten haben sich unlegierte Stahlumhüllungen bewährt. Die Dicke des Mantels beträgt in der Regel 0,1 bis 1 mm, vorzugsweise 0,2 bis 0,6 mm.

Der Durchmesser des gesamten Fülldrahtes kann ebenfalls in weiten Grenzen variiert werden, doch hat sich ein Durchmesserbereich von 5 bis 20 mm, vorzugsweise 9 bis 13 mm, als besonders vorteilhaft erwiesen. Das Füllmaterial des Drahtes besteht aus zwei feinteiligen Komponenten, wobei die erste Komponente aus metallischem Blei und/oder bleihaltigen Legierungen besteht. Unter bleihaltigen Legierungen sind im Rahmen der vorliegenden Erfindung solche Legierungen zu verstehen, die überwiegend aus Blei bestehen und noch andere Legierungsbestandteile enthalten, welche die Werkstoffeigenschaften des zu behandelnden Stahls nicht negativ beeinflussen. Das Blei oder die Bleilegierungen sollten in möglichst feinverteilter Form vorliegen, um bei der Behandlung in kleinste Tröpfchen überzugehen. Hierzu sollte die Teilchengröße zweckmäßigerweise nicht größer als 1 mm sein und vorzugsweise kleiner als 0,8 mm. Das Blei oder die Bleilegierungen werden bevorzugt in Form von kleinen Granulaten oder Kügelchen eingesetzt. Die Menge des Bleis pro Fülldrahtlängeneinheit richtet sich nach dem Durchmesser des Fülldrahtes und variiert zwischen 100 und 1000 g pro Meter Fülldraht.

Als zweite wesentliche Komponente besteht das Füllmaterial des Drahtes aus einem kalkhaltigen Material, welches bei der Temperatur der Stahlschmelze (ca. 1550 bis 1650°C) spontan CO₂ abspaltet und ebenfalls in feinverteilter Form, d.h. mit einer Teilchengröße < 1 mm vorliegt.

Als kalkhaltiges Material kommt beispielsweise Kalkstein oder ungebrannter Dolomit in Frage. Feinteiliger Kalkstein oder Dolomit fällt bei der großtechnischen Produktion von gebranntem Kalk oder Dolomit als Nebenprodukt an und wird somit einer sinnvollen Nutzung zugeführt.

Als besonders vorteilhaft hat sich der Einsatz von Diamidkalk erwiesen, der bei der großtechnischen Herstellung von Dicyandiamid aus Kalkstickstoff anfällt und im wesentlichen aus besonders feinteiligem Calciumcarbonat (Teilchengröße ca. 90 % < 60 µ) besteht. Gerade wegen seiner Feinteiligkeit ist er für den erfindungsgemäßen Zweck besonders geeignet.

Durch diese kalkhaltigen CO₂-abspaltenden Materialien wird bei exakter Dosierung in der Stahlschmelze eine Turbulenz erzeugt, die im Nahbereich des Fülldrahtes so intensiv ist, daß feinste Bleitröpfchen in den Stahl emulgiert werden. Die aufsteigenden Gasblasen versetzen gleichzeitig die Schmelze in eine Umlaufströmung, die für eine homogene Verteilung dieser Emulsion in allen Pfannenbereichen sorgt.

Weil sich weder das freiwerdende CO₂, noch die zurückbleibenden Oxide im flüssigen Stahl lösen, wird die geforderte Stahlanalyse nicht beeinflußt.

Die Menge des eingesetzten CO₂-abspaltenden, kalkhaltigen Materials richtet sich nach der Größe der zu behandelnden Chargen und variiert zwischen 3 und 30 Gew.-% bezogen auf das Gewicht des eingesetzten Bleis bzw. der eingesetzten Bleilegierung(en).

Die Herstellung des erfindungsgemäßen Fülldrahtes ist unproblematisch und erfolgt nach üblichen Verfahren und Methoden. Das feinteilige Füllmaterial wird intensiv vermischt, anschließend in die Drähte eingefüllt, welche durch Falzung oder HF-Schweißung geschlossen und dann auf Coils aufgewickelt werden.

Die Stahlbehandlung mit dem erfindungsgemäßen Zusatzmittel ist sicher und problemlos durchzuführen. Die Zugabe des Drahtes erfolgt in den Gießpfannen vor dem Gießen. Entsprechend der gewünschten Bleianalyse im Stahl wird 0,1 bis 10 kg Fülldraht pro Tonne zu behandelnder Stahlschmelze eingesetzt, wobei sich eine Einspulgeschwindigkeit von 50 bis 180 m/Minute, vorzugsweise 100 bis 120 m/Minute bewährt hat.

Auf diese Weise wird erreicht, daß das Zusatzmittel sicher und in kontrollierter Weise in die Stahlschmelze eingebracht und daß die für die gleichmäßige Verteilung der feinteiligen Bleitröpfchen optimale Turbulenz erzeugt wird. Diese gleichmäßige Tröpfchenverteilung ist wiederum die Ursache für das gute Ausbringen des Bleis im Rahmen der vorliegenden Erfindung, welches bei bis zu 70 % liegt.

Die nachfolgenden Beispiele sollen die Erfindung näher erläutern.

### Beispiel 1

In eine 78 t-Stahlschmelze (ähnlich CK 22) wurden 360 m eines 9 mm Fülldrahtes mit einer Einspulgeschwindigkeit von 120 m/Minute eingespult, was einer Menge von 144 kg an metallischem Blei (Teilchengröße 0,6 mm) entsprach. Das Füllmaterial bestand aus 8,64 kg Diamidkalk (= 6 Gew.-% bezogen auf das Gewicht des Bleis) mit einer Teilchengröße von 96 % < 0,063 mm. Das Füllmaterial war mit einem Eisenblech (Wandstärke 0,4 mm) umhüllt. Für die gesamte Charge wurden Bleiwerte von 0,12 bis 0,13 % analysiert. Das mittlere Ausbringen lag somit bei 68 %.

### Beispiel 2

110 t einer Stahlschmelze der Qualität 10 S Pb 20 wurden 350 kg Blei in Form eines Fülldrahtes zugesetzt, wobei der Draht mit einem Durchmesser von 13 mm 880 g Blei/m und 8 Gew.-% Kalkstein (Teilchengröße < 100 µm) bezogen auf das Gewicht des Bleis enthielt. Die Einspulgeschwindigkeit lag bei 120 m/Minute. Die Fertigproben dieser Charge zeigten Bleiwerte von 0,22 bis 0,24 %. Das mittlere Bleiausbringen lag somit bei ca. 66 %.

## Patentansprüche

1. Bleihaltiges Zusatzmittel für Stahlschmelzen in Form eines gefüllten Drahtes, bestehend aus einem metallischen Mantel und feinteiligem Füllmaterial, dadurch gekennzeichnet, daß das feinteilige Füllmaterial aus
a) metallischem Blei und/oder Bleilegierungen sowie
b) einem bei der Temperatur der Stahlschmelze CO₂-abspaltenden kalkhaltigen Material besteht.

2. Zusatzmittel nach Anspruch 1,
**dadurch gekennzeichnet,**
daß der metallische Mantel aus unlegiertem Stahl besteht.

3. Zusatzmittel nach Anspruch 1 oder 2,
**dadurch gekennzeichnet,**
daß der metallische Mantel eine Dicke von 0,1 bis 1 mm, vorzugsweise 0,2 bis 0,6 mm aufweist.

4. Zusatzmittel nach einem der Ansprüche 1 bis 3,
**dadurch gekennzeichnet,**
daß der Fülldraht einen Durchmesser von 5 bis 20 mm, vorzugsweise 9 bis 13 mm, besitzt.

5. Zusatzmittel nach einem der Ansprüche 1 bis 4,
**dadurch gekennzeichnet,**
daß das Füllmaterial eine Teilchengröße von nicht größer als 1 mm aufweist.

6. Zusatzmittel nach einem der Ansprüche 1 bis 5,
**dadurch gekennzeichnet,**
daß der Fülldraht 100 bis 1000 g Blei pro Meter enthält.

7. Zusatzmittel nach einem der Ansprüche 1 bis 6,
**dadurch gekennzeichnet,**
daß das kalkhaltige CO₂-abspaltende Material aus Kalkstein und/oder ungebranntem Dolomit besteht.

8. Zusatzmittel nach einem der Ansprüche 1 bis 6,
**dadurch gekennzeichnet,**
daß das kalkhaltige CO₂-abspaltende Material aus Diamidkalk besteht.

9. Zusatzmittel nach einen der Ansprüche 1 bis 8,
**dadurch gekennzeichnet,**
daß man das kalkhaltige Material in einer Menge von 3 bis 30 Gew.-% bezogen auf das Gewicht des eingesetzten Bleis bwz. der eingesetzten Bleilegierung(en) verwendet.

10. Verfahren zur Behandlung von Stahlschmelzen mit einem bleihaltigen Zusatzmittel,
**dadurch gekennzeichnet,**
daß man als Zusatzmittel einen Fülldraht nach einem der Ansprüche 1 bis 9 in die Schmelze einbringt.

11. Verfahren nach Anspruch 10,
**dadurch gekennzeichnet,**
daß man pro Tonne zu behandelnder Stahlschmelze 0,1 bis 10 kg Fülldraht einbringt.

12. Verfahren nach Anspruch 10 oder 11,
**dadurch gekennzeichnet,**
daß man den Fülldraht mit einer Geschwindigkeit von 50 bis 180 m/Minute, insbesondere 100 bis 120 m/Minute, in die Stahlschmelze einspult.

13. Verwendung eines Fülldrahtes nach einem der Ansprüche 1 bis 9 als bleihaltiges Zusatzmittel für Stahlschmelzen.

## Claims

1. Lead-containing additive for steel melts in the form of a filled wire consisting of a metallic mantle and finely-divided filling material, characterised in that the finely-divided filling material consists of
a) metallic lead and/or lead alloy(s), as well as
b) a lime-containing material splitting off CO₂ at the temperature of the steel melt.

2. Additive according to claim 1, characterised in that the metallic mantle consists of non-alloyed steel.

3. Additive according to claim 1 or 2, characterised in that the metallic mantle has a thickness of 0.1 to 1 mm, preferably of 0.2 to 0.6 mm.

4. Additive according to one of claims 1 to 3, characterised in that the filled wire has a diameter of 5 to 20 mm, preferably of 9 to 13 mm.

5. Additive according to one of claims 1 to 4, characterised in that the filling material has a particle size of not greater than 1 mm.

6. Additive according to one of claims 1 to 5, characterised in that the filled wire contains 100 to 1000 g of lead per metre.

7. Additive according to one of claims 1 to 6, characterised in that the lime-containing material splitting off CO₂ consists of limestone and/or uncalcined dolomite.

8. Additive according to one of claims 1 to 6, characterised in that the lime-containing material splitting off CO₂ consists of diamide lime.

9. Additive according to one of claims 1 to 8, characterised in that the lime-containing material is used in an amount of 3 to 30 wt.%, referred to the weight of the lead used and/or of the lead alloy(s) used.

10. Process for the treatment of steel melts with a lead-containing additive, characterised in that, as additive, one introduces a filled wire according to one of claims 1 to 9 into the melt.

11. Process according to claim 10, characterised in that one introduces 0.1 to 10 kg of filled wire per tonne of steel melt to be treated.

12. Process according to claim 10 or 11, characterised in that one spools the filled wire into the steel melt at a rate of 50 to 180 m/minute, especially of 100 to 120 m/minute.

13. Use of a filled wire according to one of claims 1 to 9 as a lead-containing additive for steel melts.

## Revendications

1. Additif contenant du plomb pour des bains d'acier, sous forme d'un fil métallique fourré composé d'une gaine métallique et d'une matière de remplissage finement divisée, caractérisé en ce que la matière de remplissage finement divisée est constituée par
a) du plomb métallique et/ou des alliages de plomb, et
b) une matière contenant de la chaux et libérant du CO₂ à la température du bain d'acier.

2. Additif selon la revendication 1, caractérisé en ce que la gaine métallique est formée d'acier non allié.

3. Additif selon la revendication 1 ou 2, caractérisé en ce que la gaine métallique a une épaisseur de 0,1 à 1 mm, de préférence de 0,2 à 0,6 mm.

4. Additif selon l'une des revendications 1 à 3, caractérisé en ce que le fil métallique fourré a un diamètre de 5 à 20 mm, de préférence de 9 à 13 mm.

5. Additif selon l'une des revendications 1 à 4, caracctérisé en ce que la matière de remplissage a une taille de particules qui ne dépasse pas 1 mm.

6. Additif selon l'une des revendications 1 à 5, caractérisé en ce que le fil métallique fourré contient de 100 à 1000 g de plomb par mètre.

7. Additif selon l'une des revendications 1 à 6, caractérisé en ce que la matière contenant de la chaux et libérant du CO₂ est constituée de calcaire ou de dolomie non cuite.

8. Additif selon l'une des revendications 1 à 6, caractérisé en ce que la matière contenant de la chaux et libérant du CO₂ est constituée de chaux de diamide.

9. Additif selon l'une des revendications 1 à 8, caractérisé en ce qu'on utilise la matière contenant de la chaux en une quantité de 3 à 30 % en poids par rapport au poids de plomb utilisé ou de l'alliage (des alliages) de plomb utilisé(s).

10. Procédé de traitement de bains d'acier avec un additif contenant du plomb, caractérisé en ce qu'on introduit comme additif dans le bain un fil métallique fourré selon l'une des revendications 1 à 9.

11. Procédé selon la revendication 10, caractérisé en ce qu'on introduit 0,1 à 10 kg de fil métallique fourré par tonne de bain d'acier à traiter.

12. Procédé selon la revendication 10 ou 11, caractérisé en ce qu'on dévide le fil métallique fourré dans le bain d'acier à une vitesse de 50 à 180 m/minute, en particulier de 100 à 120 m/minute.

13. Utilisation d'un fil métallique fourré selon l'une des revendications 1 à 9 comme additif contenant du plomb pour des bains d'acier.
